# EUROPÄISCHE PATENTSCHRIFT

(11) **EP 0 042 455 B1**
(45) Veröffentlichungstag und Bekanntmachung des Hinweises auf die Patenterteilung: **02.11.1983**
(21) Anmeldenummer: 80104147.6
(22) Anmeldetag: 16.07.1980
(51) Int. Cl.: C22C 9/01

(54) **Al- und Co-haltige Kupferlegierungen hoher Verschleissfestigkeit und Verfahren zu ihrer Herstellung**
Aluminium- and cobalt-containing copper alloys with high wear resistance; process for the manufacture of these alloys
Alliages à base de cuivre, contenant de l'aluminium et du cobalt et présentant une bonne résistance à l'usure; procédé pour la fabrication de ces alliages

(30) Priorität: 23.06.1980 CH 4787/80
(43) Veröffentlichungstag der Anmeldung: 30.12.1981
(73) Patentinhaber: GEBRÜDER SULZER AKTIENGESELLSCHAFT, CH-8401 Winterthur (CH)
(72) Erfinder: Barbezat, Gerad, CH-8487 Zell (CH)
(74) Vertreter: Sparing Röhl Henseler Patentanwälte

## Beschreibung

Die Erfindung betrifft eine CuAICo-Legierung hoher Verschleissfestigkeit und mit feinem Gefüge, die als Komponenten - neben den üblichen Verunreinigungen - mindestens Al, Fe, Co, Cr, Mn, Cu enthält.

Legierungen der genannten Art sind bekannt (US-PS 3 117 002); sie dienen vor allem als Tiefziehwerkzeuge und Verschleissteile und werden als Sandguss oder Strangguss, als Schmiede-oder extrudierte Werkstücke und/oder als Schweissmaterial, beispielsweise zum Schweissplattieren, verwendet.

Für viele Anwendungen ist bei diesen Legierungen der Verschleiss, d.h. die Abnützung bei Relativ-Bewegungen gegenüber anderen Materialien, beispielsweise Stahl, für heutige Anforderungen zu hoch. Aufgabe der Erfindung ist es daher, die mechanischen Eigenschaften und insbesondere das Verschleissverhalten der bekannten Legierungen zu verbessern.

Diese Aufgabe wird erfindungsgemäss durch Legierungen gelöst, deren Zusammensetzung (in Gew.-%) AI 14-16; Fe 4-6; Co 2,5-3,5; Mn 1-1,5; Cr 0,4-0,8; Be 0 bis 0,2; Zr 0,01-0,5; Rest Cu beträgt, wobei die Summe von Fe und Co grösser als 7,5 ist, und deren Gefüge im Gusszustand Korngrössen zwischen 20 bis 50 µm aufweist.

Zwar sind nicht nur mehrere der genannten Komponenten, sondern auch ihre bei der erfindungsgemässen Legierung verwendeten prozentualen Anteile aus der genannten US-PS bekannt; die Erfindung unterscheidet sich von den bekannten Legierungen jedoch durch einen geringeren Mn-Anteil, durch die Legierungskomponente Zr und durch engere Toleranzen in den Cr-, Fe- und Co-Anteilen. Gerade diese Unterschiede sind nach Versuchen der Anmelderin jedoch massgebend für die um den Faktor 5 bis 10 feineren Korngrössen, die bei den bekannten Legierungen zwischen 100 bis 500 (ₗm betragen, und damit für die verbesserten Verschleisseigenschaften.

Die Giessbarkeit, d.h. vor allem die Fliessfähigkeit, der Legierungsschmelze lässt sich verbessern, wenn sie bis zu 0,2% Be enthält; durch diesen Zusatz werden in erster Linie die Bildung von A1₂0₃ und die Gefahr von Oxid-Einschlüssen in der Schmelze herabgesetzt.

Ein Verfahren zur Herstellung der erfindungsgemässen Legierung ist dadurch gekennzeichnet, dass mindestens ein Teil des Zr- und/oder Be-Gehaltes über Schmelzbehandlungen bei Temperaturen zwischen 1150 und 1250 °C innerhalb der letzten 30 Minuten vor dem Abguss durch Zugaben von Mengen dieser Stoffe erreicht wird, die die genannten Endgehalte gewährleisten. Die Schmelzbehandlung bewirkt vor allem die angestrebte, für das verbesserte Verschleissverhalten notwendige Feinheit des Gefüges, die ein Charakteristikum der vorliegenden Erfindung ist.

Die mechanischen Eigenschaften, die in gewissem Umfang durch Variationen der Zusammensetzung innerhalb der angegebenen Bereiche beeinflusst werden können - so ist z.B. die erzielte Härte abhängig vom AI-Gehalt -, ergeben beispielsweise für sandgegossene Werkstücke im Gusszustand folgende Werte:

Diese Werte lassen sich weiter verbessern, wenn man das gegossene Werkstück bei Temperaturen bis zu 1000 °C einer Normalisierungsbehandlung unterzieht, bei der Haltezeit mindestens 1 Stunde und zusätzlich pro 25 mm Wanddicke eine weitere Stunde beträgt und die Abkühlung in ruhender Luft erfolgt, wobei bei der Aufheizung bis zum Erreichen von Temperaturen um 600 °C eine Erwärmungsgeschwindigkeit von höchstens 200 °C pro Stunde einzuhalten ist.

Im folgenden wird die Erfindung anhand eines Ausführungsbeispiels näher erläutert.

Es soll eine Schmelze von 100 kg einer erfindungsgemässen CuAICo-Legierung hergestellt werden, bei der das gegossene Werkstück eine Brinellhärte von 380 HB im Gusszustand besitzen soll.

Als Einsatz werden '/₃ (33 kg) Rücklauf aus dem geforderten Material und ^{z}/₃ neues Material verwendet, wobei das Einsatzmaterial möglichst rein sein soll. Neben den 33 kg Rücklaufmaterial werden dafür bereitgestellt:

weiterhin muss zusätzlich zur Kompensation des AI-Abbrandes nochmals 500 g AI zur Verfügung stehen.

Unter leicht oxidierenden, atmosphärischen Bedingungen werden in einem Mf-Induktionsofen, der mit einem Graphit-Tiegel ausgerüstet ist, zunächst das Rücklaufmaterial, Mn, Cu, Co und die Vorlegierung CuCr erschmolzen, wobei als Schlackenbilder 0,5% Kryolith in die Schmelze zugegeben werden; anschliessend wird die Vorlegierung FeAI eingefügt und danach das reine Aluminium in die Schmelze gebracht.

Etwa 10 bis 20 Minuten vor dem Abguss wird die Schmelze bei 1200°C mit Zirkon (Zr) behandelt. Für diese Schmelzbehandlung wird eine Menge von 0,1% Zirkon verwendet in Form von einer Vorlegierung CuZr 50 (50% Cu, 50% Zr), die der Schmelze zugegeben wird. Abschliessend wird die Legierung bei 1180°C in Sandformen abgegossen.

Die chemische Analyse ergibt - neben den üblichen Verunreinigungen, die so tief wie wirtschaftlich sinnvoll gehalten werden und im wesentlichen aus P (max. 0,05); S (max. 0,1); Si (max. 0,1); Sn (max. 0,2); Zn (max. 0,2); Pb (max. 0,05) und Ni (max. 0,4) bestehen - folgende Zusammensetzung:

Das gegossene Werkstück wird anschliessend durch eine Wärmebehandlung zwischen 900 und 950 °C normalisiert, wobei es mit einer Aufheizgeschwindigkeit von 150°C pro Stunde in Luft bis auf etwa 600 °C und anschliessend mit höherer Aufheizgeschwindigkeit auf 950 °C aufgeheizt wird. Bei dieser Temperatur wird es dann 1 Stunde und zusätzlich je 25 mm Wanddicke nochmals 1 Stunde gehalten, ehe es an ruhender Luft abgekühlt wird.

Für die mechanischen Eigenschaften sind danach folgende Werte gemessen worden:

Die beigefügte graphische Darstellung der Fig. 1 verdeutlicht in einem Vergleich die relativen Verschleissfestigkeiten einer bekannten Legierung der genannten Art (Säule 1) und der erfindungsgemässen Legierung gemäss Beispiel 1 (Säule 2). Auf der Ordinate der Darstellung ist in mg der durch Wägung ermittelte jeweilige Abrieb aufgetragen, der sich bei einem Standard-Verschleissversuch ergibt. Bei diesem Versuch läuft ein mit etwa 30 N belasteter Rollkörper aus rostfreiem 18/ 8-Cr/Ni-Stahl in einem Gleitkörper aus der zu prüfenden Legierung ohne Schmiermittel eine festgelegte Zeitdauer, die im vorliegenden Fall 20 Stunden beträgt. Der dabei entstehende Abrieb wird gesammelt und gewogen.

Wie Fig. 1 zeigt, ergeben sich für die bekannte Legierung dabei - aus mehreren Messungen gemittelt - Werte zwischen 550 und 800 mg/20 h - der Streubereich ist jeweils schraffiert angegeben -, während bei der neuen Legierung Werte zwischen 250 und 550 mg pro 20 Stunden gemessen worden sind.

Fig. 2a und 2b stellen in 100facher Vergrösserung metallographische Schliffbilder dar, aus denen sofort die Unterschiede in den Korngrössen ersichtlich sind; in Fig. 2a ergeben sich für die bekannte Legierung, wie bereits erwähnt, Korngrössen von etwa 300 µm, während aus Fig. 2b für die erfindungsgemässe Legierung Korngrössen von 40 (lm bestimmt werden können.

Wie bereits erwähnt, ist die Anwendung der neuen Legierung nicht auf Werkstücke aus Sandguss beschränkt, so können daraus auch im Strangguss oder durch Extrudieren hergestellte Elektroden für eine Auftragsschweissung, beispielsweise auf unlegiertem Stahl, hergestellt werden. Durch Extrudieren bei Temperaturen zwischen 900 und 950 °C lassen sich daraus weiterhin Barren oder Drähte für die Produktion von Verschleissteilen gewinnen. Weiterhin ist es möglich, die neue Legierung, ebenfalls bei Temperaturen zwischen 900 und 950 °C, zu schmieden.

## Patentansprüche

1. CuAICo-Legierung hoher Verschleissfestigkeit und mit feinem Gefüge, die als Komponenten - neben den üblichen Verunreinigungen - mindestens Al, Fe, Co, Cr, Mn, Cu enthält, gekennzeichnet durch folgende Zusammensetzung (in Gew.- %:
AI 14-16; Fe 4-6; Co 2,5-3,5; Mn 1 bis 1,5; Be 0 bis 0,2; Cr 0,4 - 0,8; Zr 0,01 - 0,5; Rest Cu,
wobei die Summe von Fe und Co grösser 7,5 ist, ferner gekennzeichnet durch ein Gefüge mit Korngrössen im Gusszustand zwischen 20 bis 50 µm.

2. Verfahren zur Herstellung einer Legierung nach Anspruch 1, dadurch gekennzeichnet, dass mindestens ein Teil des Zr- und/oder Be-Gehaltes über Schmelzbehandlungen bei Temperaturen zwischen 1150 und 1250 °C innerhalb der letzten 30 Minuten vor dem Abguss durch Zugaben von Mengen dieser Stoffe erreicht wird, die die genannten Endgehalte gewährleisten.

3. Verfahren nach Anspruch 2, für als Sandguss gegossene Werkstücke, dadurch gekennzeichnet, dass das gegossene Werkstück bei Temperaturen bis zu 1000°C einer Normalisierungsbehandlung unterzogen wird, bei der die Haltezeit mindestens 1 Stunde und zusätzlich pro 25 mm Wanddicke eine weitere Stunde beträgt und die Abkühlung an ruhender Luft erfolgt, wobei bei der Aufheizung bis zum Erreichen von Temperaturen um 600°C eine Erwärmungsgeschwindigkeit von höchstens 200 °C pro Stunde einzuhalten ist.

## Revendications

1. Alliage de CuAICo de grande résistance à l'usure comportant une structure fine qui contient comme composants, en plus des impuretés habituelles, au moins AI, Fe, Co, Cr, Mn, Cu, caractérisé par la composition suivante (en % en poids):
AI 14-16; Fe 4-6; Co 2,5-3,5; Mn 1 à 1,5; Be 0 à à 0,2; Cr 0,4 - 0,8; Zr 0,01 - 0,5; reste Cu,
la somme de Fe et Co étant plus grande que 7,5, et caractérisé encore par une structure ayant des dimensions de grains dans la condition de coulée allant de 20 à 50 µm.

2. Procédé pour fabriquer un alliage selon la revendication 1, caractérisé en ce qu'on obtient une partie de la proportion de Zr et/ou de Be par des traitements de coulée à des températures allant de 1150 à 1250 °C pendant les dernières 30 minutes avant la coulée par additions de quantités de ces matières qui garantissent las proportions finales mentionnées.

3. Procédé selon la revendication 2 pour des pièces coulées par coulée en sable, caractérisé en ce que la pièce coulée est soumise à des températures allant jusqu'à 1000 °C à un traitement de normalisation dans lequel le temps de maintien est d'au moins une heure et additionnellement d'une heure de plus par tranche de 25 mm d'épaisseur de paroi et dans lequel le refroidissement a lieu à l'air en repos, une vitesse de chauffage d'au plus 200 °C par heure devant être alors maintenue pour atteindre des températures d'environ 600 °C.

## Claims

1. A highly wear-resistant and finely structured aluminium bronze alloy comprising as components, in addition to conventional impurities, at least Al, Fe, Co, Cr, Mn and Cu, characterised by the following composition (in weight %):
AI 14 -16; Fe 4 - 6; Co 2.5 - 3.5; Mn 1 to 1.5; Be 0 to 0.2; Cr 0.4 - 0.8; Zr 0.01 - 0.5; remainder Cu.
the sum of Fe and Co being greater than 7.5, and characterised by a structure having grain sizes in the cast state of from 20 to 50 µm.

2. A process for the preparation of an alloy according to claim 1, characterised in that at least some of the Zr and/or Be contents is produced by melt treatments at the temperatures of from 1150 to 1250°C within the final 30 minutes before teeming by additions of such quantities of these substances as ensure the said end contents.

3. A process according to claim 2 for workpieces cast in sand casting form, characterised in that the cast workpiece is given normalizing treatment at temperatures of up to 1000 °C, in which treatment the holding time is at least 1 hour plus 1 extra hour for each 25 mm of wall thickness and cooling is effected in still air, the rate of heating up to temperatures around 600 °C being at most 200 °C/hour.
